# EUROPÄISCHE PATENTSCHRIFT

(11) **EP 0 784 708 B1**
(45) Veröffentlichungstag und Bekanntmachung des Hinweises auf die Patenterteilung: **08.12.1999**
(21) Anmeldenummer: 95931905.4
(22) Anmeldetag: 15.09.1995
(51) Int. Cl.: C21C 5/52, C21C 5/28

(54) **VERFAHREN UND VORRICHTUNG ZUM EINSTUFIGEN ERSCHMELZEN VON FLÜSSIGEM EISEN MITTELS NICHT-ELEKTRISCHER UND ELEKTRISCHER SCHMELZARBEIT**
PROCESS AND DEVICE FOR MAKING LIQUID IRON BY NON-ELECTRIC AND ELECTRIC SMELTING
PROCEDE ET DISPOSITIF DE PRODUCTION EN UNE SEULE ETAPE DE FER LIQUIDE PAR FUSION ELECTRIQUE ET NON ELECTRIQUE

(30) Priorität: 15.09.1994 DE 4434369
(43) Veröffentlichungstag der Anmeldung: 23.07.1997
(73) Patentinhaber: MANNESMANN Aktiengesellschaft, 40213 Düsseldorf (DE)
(72) Erfinder: MEIERLING, Peter, D-40489 Düsseldorf (DE); FALKENRECK, Udo, D-44797 Bochum (DE); LEMKE, Stefan, D-58452 Witten (DE); EVERS, Udo, D-46240 Bottrop (DE)
(74) Vertreter: Meissner, Peter E., Dipl.-Ing.
(86) Internationale Anmeldenummer: DE9501311
(87) Internationale Veröffentlichungsnummer: WO9608584

(56) Entgegenhaltungen:
- EP-A- 0 122 910
- EP-A- 0 199 714
- EP-A- 0 564 432
- EP-A- 0 630 977
- DE-B- 1 219 959
- US-A- 3 812 275
- US-A- 5 286 277
- CORNARC: Process and Plant Installation (Firmenprospekt)

## Beschreibung

Die Erfindung betrifft ein Verfahren zum metallurgischen Behandeln von Eisenmetallen, insbesondere zur Erzeugung von Stahlschmelzen sowie eine dazugehörige Stahlwerkseinrichtung mit mindestens einem metallurgischen Gefäß, welches durch einen verschwenkbaren Deckel verschließbar ist, der über einen Rauchgaskrümmer mit einer Gasreinigungsanlage in Verbindung steht und durch dessen Deckelherz mindestens eine Elektrode führbar ist, und einer Vorrichtung zum Befüllen des Gefäßes mit Chargiergut sowie einer Schlackenabzugs- und einer im Boden des Gefäßes angeordneten Schmelzenabstichsöffnung.

Der Markt stellt an die Inhaber von Elektrostahlwerken immer höhere Anforderungen an die Qualität, sowohl bezüglich des Levels wie auch der Kontinuität und des Preisniveaus der Stahlprodukte. Aufgrund schwankender Rohrstoffpreise beabsichtigen immer mehr Produzenten neben Schrott auch größere Mengen Roheisen - flüssig oder in Masseln - im Elektrostahlwerk einzusetzen.

Aus der US-A-52 86 277 ist ein Verfahren zum metallurgischen Behandeln von Eisen, insbesondere Stahlschmelzen in einem Gefäß bekannt, wobei das Einbringen von nichtelektrischer und elektrischer Energie im mehreren Schritten erfolgt.

Bislang war das Verblasen von Roheisen mit hohen Sauerstoffraten dem Konverter vorbehalten. So ist aus der DE OS 28 03 960 eine Anlage zum Frischen von Roheisen mittels Sauerstoff oder sauerstoffangereicherten Gasen bekannt, bei dem zum Erfassen der während des Frischvorgangs entweichenden Abgase eine Hauptabzugshaube vorgesehen ist. Die Abgase werden über ein an die Hauptabzugshaube angeschlossenes Abzugsrohr, das zu einer Entstaubungsanlage führt, abgesaugt. Im Abzugsrohr ist eine Öffnung vorgesehen, durch die üblicherweise die Sauerstoffaufblaslanze führbar ist.

Die Hauptabzugshaube ist mit einer unabhängig vom metallischen Gefäß angeordneten Decke verbunden, mit der sie als Einheit zur Seite verfahrbar ausgestaltet ist.

Elektrolichtbogenöfen werden ublicherweise mit Gleichstrom oder mit Wechselstrom betneben. So ist aus der DE 43 02 285 A1 eine Doppelofeneinrichtung mit Zweiofengefäßen und ein Verfahren zum Betreiben dieser Einrichtung bekannt, die durch Deckel verschließbar sind, welche uber Rauchgaskrümmer mit einer Gasreinigungsanlage in Verbindung stehen. Wie in der Figur 2 dieser Schrift erkennbar, sind einmal durch den Deckel drei Elektroden eines mit Drehstrom betriebenen Ofens und einmal durch den Deckel eine Elektrode und im Boden des Gefäßes die Gegenelektrode eines mit Gleichstrom betriebenen Ofens dargestellt. Beide Öfen werden in der Weise betrieben, daß der eine Ofen zum Einschmelzen der darin befindlichen Charge mit elektrischer Energie versorgt wird und der andere vollständig vom elektrischen Netz getrennt ist und nach dem Chargieren mit den warmen Rauchgasen des anderen Ofens belegt wird. Metallurgisch handelt es sich hier um einen einstufigen Prozeß.

Es sind auch bereits metallurgische Gefäße vorgeschlagen worden. So ist aus der DE34 19 030 C1 ein metallurgisches Reaktionsgefäß, insbesondere ein Stahlwerkskonverter, bekannt, das für jeden Verfahrensabschnitt eines Prozesses und für über und/oder unter dem Reaktionsgefäß angeordnete Betriebseinrichtungen entsprechenden Funktionsanteil um eine vertikale Drehachse dreheinstellbar erreichbar ist. Zu den Betriebseinrichtungen zahlen z. B. Abgasrohr, Chargiereinrichtung, Meßlanze, Blaslanze und Bodenabstiegseinrichtung. Diese sind fest installiert, während das Reaktionsgefäß über die vertikale Drehachse in die entsprechende Position verdreht wird.

Das Reaktionsgefäß ist jeweils für ein Verfahren geeignet So dient es der Erzeugung von Metallschmelzen, insbesondere Stahlschmelzen, sowie der Erzeugung von Gasen wie z. B. von CO-Gasen aus Kohle und einem Stoff, der durch seine Anwesenheit eine Reaktion unterstützt und sich dabei nur wenig oder überhaupt nicht verbraucht, wie z. B. von Roheisenschmelze.

Ziel der Erfindung ist es, ein Verfahren und eine hierzu geeignete Einrichtung zu schaffen, mit dem energiesparend, umweltschonend und kostengünstig die metallurgische Arbeit von Eisenmetallen, insbesondere zur Erzeugung von Stahlschmelzen, durchführbar ist.

Die Erfindung erreicht dieses Ziel durch die kennzeichenden Merkmale des Verfahrensanspruchs 1 und des Vorrichtungsanspruchs 8. In den Unteransprüchen sind vorteilhafte Weiterbildungen dargelegt.

Erfindungsgemäß werden sämtliche metallurgischen Arbeiten in einem Gefäß durchgeführt, wobei dieses Gefäß einmal die Funktion eines Konverters und unmittelbar anschließend ohne Umfüllen des Schmelzproduktes die Funktion eines Lichtbogenofens übernimmt. In besonders vorteilhafter Weise läßt sich dieses Verfahren in zwei in ihren Arbeitstakten um 50 % überschneidenden metallurgischen Gefäßen gestalten.

Nach dem schlackefreien Abstechen der Metallschmelze aus dem Lichtbogenofen befindet sich im Boden des Gefäßes ein Sumpf, der beim üblichen Lichtbogenschmelzen zum erneuten Starten des Prozesses erforderlich war. Um heftige Reaktionen mit dem flüssigen Metall beim vorliegenden Verfahren zu unterbinden, wird Aluminium und/oder Silizium zum Binden des flüssigen Metallsumpfes eingebracht. Nachfolgend wird kohlenstoffarmes Metall in Form von Schrott oder flüssigem Metall chargiert.
Anschließend wird Sauerstoff aufgeblasen, hierbei wird der Siliziumgehalt reduziert und die Charge wird insgesamt aufgeheizt. Während der Reduktionsarbeit wird gleichzeitig Roheisen als Kühlmaterial zugegeben, um die Stahltemperatur auf einen vorgegebenen Wert zu halten. Gleichzeitig wird zur Einstellung der Basizität Kalzium gegeben. Während dieser ganzen Zeit ist keinerlei elektrische Arbeit erforderlich. Zwischenzeitig wird etwa 50 % der mit Silizium angereicherten Schlacke abgeschlackt. Während der Reduktionsarbeit werden die Abgase abgesaugt. Nach Beendigung des Aufblasens wird die phosphorhaltige Schlacke abgeschlackt.
An dieser Stelle wird ein Austausch von Betriebseinrichtungen vorgenommen, und zwar werden die Lanze und der Abgaskrümmer entfernt, stattdessen werden die Elektroden eingesetzt und die Rauchgasleitung geöffnet, um anschließend die Schmelzarbeit über den elektrischen Lichtbogenofen durchzuführen. Am Ende des Prozesses wird die Restschlacke abgeschlackt und die Flüssigschmelze über den Bodenabstich abgestochen.

Anstelle des Aufblasens von Sauerstoff über eine Sauerstofflanze wird vorgeschlagen, zum Entkohlen des Roheisens Sauerstofferdgas- oder Sauerstoffölbrenner einzusetzen und diese mit überlanger Flamme und überstöchiometrischer Fahrweise zu betreiben.
Beim Einsatz von flüssigem Metall weist dieses eine Temperatur von über 1300° auf. Es werden verschiedene Metallmixe vorgeschlagen. Als kostengünstig hat sich ein Verhältnis des flüssigen Roheisens zum flüssigen Metall von etwa 50:50 erwiesen. Weiterhin wird vorgeschlagen, ein Verhältnis von Schrott:Roheisen von um die 30:70 zu fahren. Darüber hinaus wird vorgeschlagen, Schrott:Rohreisen:Flüssigmetall im Bereich eines Verhältnisses von 10:60:30 bis 10:40:50 einzusetzen.
Nach jedem kompletten Verfahrensschritt wird der Bodenabstich gereinigt und wieder geschlossen, das entsprechende Material wird chargiert, der Deckel des Ofengefäßes geschlossen, die Lanze bzw. der Brenner und der Abgaskrümmer in Position gebracht und der Prozeß kann erneut gestartet werden.
Während des Blasprozesses findet beim Einsatz einer Zweiofenanlage ein Schmelzprozeß mittels Elektroden im anderen Ofengefäß statt. Diese Rauchgase werden über einen Rauchgaskrümmer in eine Mischkammer geleitet und mischen sich dort mit den Abgasen aus dem Blasprozeß. Da der Blasprozeß durch Nachwerbrennen des CO sehr hohe Abgastemperaturen erlaubt, ist somit sichergestellt, daß evtl. kältere Abgase aus dem Elektroofenbetrieb sicher nachverbrannt werden. Hierdurch wird eine evtl. Geruchsbelästigung und ggf. noch andere Kohlenwasserstoffverbindungen wie etwa Furane und Dioxine sicher verhindert.

Zur Durchführung des Verfahrens wird eine Stahlwerkseinrichtung mit einem metallurgischen Gefäß vorgeschlagen, bei dem Deckel zum Einsatz kommen, deren Deckelherzen entfernbar sind. Auf die Deckelherzöffnung wird die Mündung eines Abgaskrümmers angesetzt, durch diesen Krümmer und die Öffnung im Deckel wird mindestens eine Lanze oder mindestens ein Brenner in den Innenraum des Oberteils des metallurgischen Gefäßes gebracht.
Durch diese angepaßten Bauteile ist mit wenigen Handgriffen und denkbar konstruktiv einfachen Mitteln das metallurgische Gefäß vom Elektrolichtbogenofen auf einen Konverter umbaubar. Die durch den Abgaskrümmer geführte Lanze ist an eine Verfahreinrichtung angeschlossen, die den Lanzenkopf vorgebbar tief in das Gefäß eintauchen läßt.
Die eingesetzte Lanze kann als reine Sauerstofflanze, als reiner Brenner, aber auch als Multifunktionslanze ausgestaltet sein.
Der für den Elektrolichtbogenofen ubliche Rauchgaskrummer weist Absperrorgane auf, die während der Blasphase und des Absaugens über den Abgaskrümmer verschlossen werden.
Zum Chargieren von Flüssigmetall bzw. flüssigem Roheisen wird vorgeschlagen, am unteren Teil des Gefäßes eine Ausbuchtung zum einfachen Zuführen der Flüssigcharge vorzusehen.

Beim Einsatz einer Stahlwerkseinrichtung mit zwei metallurgischen Gefäßen ist insgesamt nur eine Lanze bzw. Brennereinrichtung und ein Abgaskrümmer sowie auch nur eine elektrische Zuführung über Tragarm und Elektrode bzw. Elektroden erforderlich.
Durch kollisionsfreie Anordnung des Elektrodentragarmes und des Rauchgaskrummers einschließlich der Lanzen bzw. Brennereinrichtung können durch einfaches und kurzzeitiges Schwenken die jeweiligen Funktionen der Gefäße geändert werden. Das nachteilige Öffnen der Deckel entfällt ebenso wie ein evtl. Umfüllen der in den Gefäßen befindlichen Schmelze.

Die Schwenkpunkte der Elektrodenschwenkeinrichtung und der Drehvorrichtung des Abgaskrümmers sind auch bei einer E-Ofenanlage mit nur einem Ofengefäß auf einer Trennlinie angeordnet, die exakt das erste Ofengefäß von dem zweiten (Erweiterungs-)Ofengefäß trennt.

Ein Beispiel der Erfindung ist in der beiliegenden Zeichnung dargelegt. Dabei zeigen die
- Figur 1: eine Draufsicht
- Figur 2: eine Seitenansicht des metallurgischen Gefäßes.

Die Figur 1 zeigt die Draufsicht einer Einofenanlage mit der Möglichkeit, sie als Doppelofenanlage auszubauen.
In der Draufsicht ist vom Ofengefäß außer der Ausbuchtung 18 (28) und der Abstichöffnung 19 (29) <hier die Schlacketür> der an die Deckelschwenkeinrichtung 14 (24) angehängte Deckel 13 (23) zu erkennen, und zwar in ausgeschwenkter und in Betriebsposition.
Bei dem möglicherweise eingesetzten zweiten Ofen ist darüber hinaus noch deutlich das Deckelherz 25 erkennbar.
An die Deckel 13 (23) sind Rauchgaskrümmer 51 (52) angeschlossen, die über ein Absperrventil 53 (54) mit einer Rauchgashauptleitung 55 in Verbindung stehen. An die Rauchgashaupfleitung 52 sind darüber hinaus die Absaugungen 56 (57) der Ausbuchtungen 18 (28) angeschlossen.

Der Deckel 13 ist lösbar verbunden mit einem Abgaskrümmer 61, der über eine Drehvorrichtung 63 schwenkbar ist. Die Rauchgashauptleitung 55 und eine Abgashauptleitung 64 werden in einer Nachbrennkammer 71 zusammengeführt. Durch den Abgaskrümmer 61 ist eine Lanze 41 geführt, die von einem Lanzentragarm 42 gehalten wird.

Durch das Deckelherz 25 ist eine Elektrode 31 geführt, die über einen Elektrodentragarm 32 an eine Elektrodenschwenkeinrichtung 33 angeschlossen ist.

Die Figur 2 zeigt schematisch die beiden Betriebszustände, und zwar einmal das metallurgische Gefäß in der Funktion eines Konverters und zum anderen als Lichtbogenofen. An einem Lanzentragarm 42 ist eine Lanze 41 befestigt, die koaxial zur Gefäßhauptachse I durch einen Abgaskrümmer 61 und die Deckelherzöffnung 16 in den Innenraum des Gefäßoberteils 12 geführt ist. Das Oberteil 12 und das Unterteil 17 bilden zusammen das Ofengefäß 11, das durch einen Deckel 13 verschlossen ist. Der Deckel 13 besitzt eine Deckelherzöffnung 16, gegen das die Mündung 62 des Abgaskrümmers 61 sich anlehnt. Der Abgaskrümmer 61 ist Ober eine Drehvorrichtung 63 verschwenkbar.
Das Untergefäß 17 weist eine Abstichöffnung 19, hier den Bodenabstich, für die Metallschmetze auf.
Der in der linken Bildhälfte dargestellte Ofen zeigt einen Elektrodenarm 32, an dem im vorliegenden Fall drei Elektroden 31 befestigt sind, die durch das Deckelherz 25, welches die Deckelherzöffnung 26 verschließt, geführt sind.

### Positionsliste

### Ofen 1 und 2

- 11, 21: Ofengefäß
- 12, 22: Gefäßoberteil
- 13, 23: Deckel
- 14, 24: Deckelschwenkeinrichtung
- 15, 25: Deckelherz
- 16, 26: Deckelherzöffnung
- 17, 27: Unterteil
- 18, 28: Ausbuchtung
- 19, 29: Abstichöffnung

### Elektrische Versorgung

- 31: Elektrode
- 32: Elektrodentragarm
- 33: Elektrodenschwenkvorrichtung

### Energieversorgung

- 41: Lanze
- 42: Lanzentragarm

### Rauchgasführung

- 51: Rauchgaskrümmer für 11
- 52: Rauchgaskrümmer für 21
- 53: Absperreinrichtung 51
- 54: Absperrvorrichtung 52
- 55: Rauchgashauptleitung
- 56: Absaugung Ausbuchtung 19
- 57: Absaugung Ausbuchtung 29

### Abgas

- 61: Abgaskrümmer
- 62: Mündung Abgaskrümmer
- 63: Drehvorrichtung
- 64: Abgashauptleitung

### Gasverwertung

- 71: Nachbrennkammer
- I: Gefäßhauptachse
- II: Trennlinie

## Patentansprüche

1. Verfahren zum metallurgischen Behandeln von Eisen, insbesondere zur Erzeugung von Stahlschmelzen in einem Gefäß, durch Einbringen von nichtelektrischer und elektrischer Energie in mehreren Schritten,
gekennzeichnet durch folgende Schritte:
- Einbringen von Aluminium und/oder Silizium zur Desoxidation des von einer vorausgegangenen Schmelze im Gefäß verbliebenen metallischen Sumpfes am Gefäßboden,
- chargieren von Einseneinsatzstoffen
- Einbringen von zusätzlicher, nichtelektrischer Wärmeenergie durch Zufuhr von Sauerstoff,
- Durchführen des Frischens bei gleichzeitigem Chargieren von Roheisen und Zugabe von Kalk,
- zwischenzeitliches Abschlacken von bis zu 50% der Si/02 -haltigen Schlacke
- während der Aufblasphase Absaugen der Abgase,
- am Ende des Frischens Abschlacken der phosphorhaltigen Schlacke,
- Einbringen von Wärmeenergie über einen elektrischen Lichtbogen,
- Absaugen der Rauchgase,
- Abschlacken der Restschlacke und anschließend
- Abstechen der Flüssigschmelze unter Belassung eines Sumpfes.

2. Verfahren nach Anspruch 1,
dadurch gekennzechnet,
daß als Eiseneinsatzstoff kohlenstoffarmes Metall in Form von Schrott oder flüssigem Metall zugesetzt wird.

3. Verfahren nach Anspruch 1,
dadurch gekennzeichnet,
daß das Frischen mittels Aufblasen von Sauerstoff durchgeführt wird,

4. Verfahren nach Anspruch 1,
dadurch gekennzeichnet,
daß das Frischen durch Verbrennen eines Sauerstoff-Erdgas- oder Sauerstoff-Öl-Gemisches mit überlanger Flamme in überstöchiometrischer Fahrweise durchgeführt wird.

5. Verfahren nach Anspruch 1,
dadurch gekennzeichnet,
daß das Verhältnis flüssiges Roheisen : flüssigem Eiseneinsatzstoff etwa 50 : 50 beträgt.

6. Verfahren nach einem der Ansprüche 1 bis 2,
dadurch gekennzeichnet,
daß das Verhältnis Schrott : Roheisen im Bereich von 20 : 80 bis 40 : 60 liegt.

7. Verfahren nach einem oder mehreren der vorgenannten Ansprüche,
dadurch gekennzeichnet,
daß das Verhältnis Schrott : Roheisen : flüssigem Eiseneinsatzstoff 10 : 60 : 30 bis 10 : 40 : 50 beträgt.

8. Stahlwerkseinrichtung mit mindestens einem metallurgischen Gefäß (11, 21), welches durch einen verschwenkbaren Deckel (13, 23) verschließbar ist, der über einen Rauchgaskrümmer (51, 52) mit einer Gasreinigungsanlage in Verbindung steht und durch dessen Deckelherz (15, 25) mindestesns eine Elektrode (31) führbar ist, und eine Vorrichtung zum Befüllen des Gefäßes mit Chargiergut sowie einer Schlackenabzugs- und einer im Boden angeordneten Schmelzenabstichsöffnung (19, 29) versehen ist, zur Durchführung des Verfahrens nach einem der Ansprüche 1 bis 7,
dadurch gekennzeichnet,
daß das Deckelherz (1 5 bzw. 25) von dem Deckel (1 3 bzw. 23) entfernbar ist, daß an die Deckelherzöffnung (16 bzw. 26) die Mündung (62) eines Abgaskrümmers (61) ansetzbar ist und
daß über den Abgaskrümmer (61) durch die Deckelherzöffnung (16 bzw. 26) mindestens eine Lanze (41) in den Innenraum des Oberteils (12 bzw. 22) des metallurgischen Gefäßes (11 bzw. 21) bringbar ist.

9. Stahlwerkseinrichtung nach Anspruch 8,
dadurch gekennzeichnet,
daß die Lanze (41) koaxial zur Gefäßhauptachse (1) führbar und in ihrer Eintauchtiefe in das
Gefäß (1 1 bzw. 21) einstellbar ist.

10. Stahlwerkseinrichtung nach Anspruch 9,
dadurch gekennzeichnet,
daß die Lanze (41) an eine Sauerstoffversorgungsstation und zusätzlich an eine Versorgungsstation von Brennstoffen wie Erdgas oder Öl angeschlossen und als Brenner ausgestattet ist.

11. Stahlwerkseinrichtung nach Anspruch 8,
dadurch gekennzeichnet,
daß der Abgaskrümmer (61) an eine Nachbrennkammer (71) angeschlossen ist, die mit der
Rauchgashauptleitung (55) in Verbindung steht.

12. Stahlwerkseinrichtung nach Anspruch 8,
dadurch gekennzeichnet,
daß am Unterteil (1 7 bzw. 27) des metallurgischen Gefäßes (11 bzw. 21) eine Ausbuchtung
(18 bzw. 28) zur Zuführung von Flüssigchargen vorgesehen ist.

13. Stahlwerkseinrichtung nach Anspruch 8,
dadurch gekennzeichnet,
daß zwei durch Deckel (13, 23) verschließbare metallurgische Gefäße (11, 21) vorgesehen sind, die an nur eine elektrische Energieversorgung und an nur eine Sauerstoff- sowie Brennstoffstation angeschlossen sind.

14. Stahlwerkseinrichtung nach Anspruch 13,
dadurch gekennzeichnet,
daß der Abgaskrümmer (61) auf einer, beide Gefäße (11, 21) trennenden Linie (11) angeordnet, in einer Drehvorrichtung (63) in der Weise gelagert ist, daß die Mündung (62) des Abgaskrümmers (61) alternativ auf eine der Deckelherzöffnungen (15, 25) ansetzbar ist.

## Claims

1. Method for the metallurgical treatment of iron, in particular for producing steel melts in a vessel, by introducing non-electrical and electrical energy in a plurality of steps,
characterised by the following steps:
- introducing aluminium and/or silicon to deoxidise the metallic liquid pool at the bottom of the vessel remaining from a previous melt in the vessel,
- feeding in iron charges,
- introducing additional, non-electrical thermal energy by supplying oxygen,
- carrying out the refining process while simultaneously feeding in pig iron and adding lime,
- intermediate removal of up to 50% of the slag containing Si/O₂,
- sucking off the waste gases during the surface injection phase,
- removing the phosphoric slag after refining,
- introducing thermal energy via an electric arc,
- sucking off the flue gases,
- removing the remaining slag and then
- tapping the melt while leaving a liquid pool,

2. Method according to claim 1,
characterised in that low-carbon metal in the form of scrap or molten metal is added as the iron charge.

3. Method according to claim 1,
characterised in that the refining is carried out by means of the surface injection of oxygen.

4. Method according to claim 1,
characterised in that the refining is carried out by burning an oxygen-natural gas or oxygen-oil mixture with an exceptionally long flame in a leaner-than-stoichiometric operating mode.

5. Method according to claim 1,
characterised in that the ratio of molten pig iron : molten iron charge is approximately 50 : 50.

6. Method according to claim 1 or 2,
characterised in that the ratio of scrap : pig iron is in the range from 20 : 80 to 40 : 60.

7. Method according to one or more of the preceding claims,
characterised in that the ratio of scrap : pig iron : molten iron charge is 10 : 60 : 30 to 10 : 40 : 50.

8. Steel works device with at least one metallurgical vessel (11, 21) which can be closed by a swivelling cover (13, 32) which is connected via a flue gas elbow (51, 52) to a gas cleaning plant and through the centre (15, 25) of which at least one electrode (31) can be passed, and an apparatus for filling the vessel with charge as well as a slag discharge hole and a melt tap hole (19, 29) disposed in the bottom are provided, for carrying out the method according to any one of claims 1 to 7,
characterised in that the cover centre (15 or 25) can be removed from the cover (13 or 23), that the mouth (62) of a waste gas elbow (61) can be applied to the cover centre opening (16 or 26), and that at least one lance (41) can be brought into the interior of the upper part (12 or 22) of the metallurgical vessel (11 or 21) through the cover centre opening (16 or 26).

9. Steel works device according to claim 8,
characterised in that the lance (41) can be guided coaxially with the principal axis (1) of the vessel and its depth of penetration into the vessel (11 or 21) can be adjusted.

10. Steel works device according to claim 9,
characterised in that the lance (41) is connected to an oxygen supply station and in addition to a station for supplying fuels such as natural gas or oil and is set up as burner.

11. Steel works device according to claim 8,
characterised in that the waste gas elbow (61) is connected to an afterburning chamber (7) which is connected to the flue gas main (55).

12. Steel works device according to claim 8,
characterised in that a bulge (18 or 28) is provided at the lower part (17 or 27) of the metallurgical vessel (11 or 21) for supplying liquid charges.

13. Steel works device according to claim 8,
characterised in that two metallurgical vessels (11, 21) which can be closed by covers (13, 23) are provided, which vessels are connected to just one electrical power supply and to just one oxygen and fuel station.

14. Steel works device according to claim 13,
characterised in that the waste gas elbow (61) is disposed on a line (11), which separates the two vessels (11, 21), and is mounted in a turning device (63) such that the mouth (62) of the waste gas elbow (61) can be applied alternatively to one of the cover centre openings (15, 25).

## Revendications

1. Procédé pour le traitement métallurgique de fer, en particulier pour engendrer des matières en fusion d'acier dans un récipient, par amenée d'énergie électrique et non électrique, en plusieurs étapes,
caractérisé par les étapes suivantes :
- amenée d'aluminium et/ou de silicium pour la désoxydation du résidu métallique demeurant dans le récipient d'une matière en fusion précédente, sur le fond du récipient,
- chargement de matières de charge de fer,
- amenée d'énergie thermique non électrique supplémentaire par apport d'oxygène,
- réalisation de l'affinage lors du chargement simultané de fer brut et ajout de chaux,
- élimination, entre-temps, de jusqu'à 50% des scories contenant Si/O₂,
- pendant la phase de soufflage, aspiration des gaz d'échappement,
- à la fin de l'affinage, élimination des scories contenant du phosphore,
- amenée d'énergie thermique par l'intermédiaire d'un arc électrique,
- aspiration des gaz de fumée,
- élimination des scories résiduelles et, en liaison à cela,
- soutirage de la matière en fusion liquide en laissant un résidu.

2. Procédé selon la revendication 1,
caractérisé en ce que, comme matière de charge de fer, du métal pauvre en carbone sous forme de ferraille ou de métal liquide est ajouté.

3. Procédé selon la revendication 1,
caractérisé en ce que l'affinage est effectué par soufflage d'oxygène.

4. Procédé selon la revendication 1,
caractérisé en ce que l'affinage est effectué par brûlage d'un mélange d'oxygène-gaz naturel ou oxygène-fuel avec une flamme surallongée suivant un procédé superstoechiométrique.

5. Procédé selon la revendication 1,
caractérisé en ce que le rapport fer brut liquide : matière de charge de fer liquide vaut environ 50:50.

6. Procédé selon une des revendications 1 à 2,
caractérisé en ce que le rapport ferraille : fer brut se trouve dans la plage de 20:80 à 40:60.

7. Procédé selon une ou plusieurs des revendications précitées,
caractérisé en ce que le rapport ferraille : fer brut : matière de charge de fer liquide vaut 10:60:30 à 10:40:50.

8. Dispositif pour aciérie, comportant au moins un récipient métallurgique (11,21), lequel peut être fermé par un couvercle (13,23) pouvant pivoter, qui est en liaison, par l'intermédiaire d'un collecteur de gaz de fumée (51,52), avec une installation de purification des gaz et à travers le coeur du couvercle (15,25) duquel au moins une électrode (31) peut être guidée, et est muni d'un dispositif pour remplir le récipient d'une matière de chargement ainsi que d'une ouverture d'évacuation des scories et d'une ouverture de coulée de la matière en fusion (19,29) agencée dans le fond, pour la mise en oeuvre du procédé selon une des revendications 1 à 7,
caractérisé en ce que le coeur du couvercle (15,25) peut être éloigné du couvercle (13,23), en ce que l'embouchure (62) d'un collecteur de gaz d'échappement (61) peut être montée sur l'ouverture (16,26) du coeur du couvercle, et en ce que, par l'intermédiaire du collecteur de gaz d'échappement (61), à travers l'ouverture (16,26) du coeur du couvercle, au moins une lance (41) peut être amenée dans l'espace interne de la partie supérieure (12,22) du récipient métallurgique (11,21).

9. Dispositif pour aciérie selon la revendication 8,
caractérisé en ce que la lance (41) peut être guidée coaxialement à l'axe principal (1) du récipient et être réglée concernant sa profondeur de plongée dans le récipient (11,21).

10. Dispositif pour aciérie selon la revendication 9,
caractérisé en ce que la lance (41) est raccordée à un poste d'alimentation en oxygène et, de façon supplémentaire, à un poste d'alimentation de combustibles, comme du gaz naturel ou du fuel, et est réalisée comme brûleur.

11. Dispositif pour aciérie selon la revendication 8,
caractérisé en ce que le collecteur de gaz d'échappement (61) est raccordé à une chambre de réchauffe (71), qui est en liaison avec le conduit principal (55) des gaz de fumée.

12. Dispositif pour aciérie selon la revendication 8,
caractérisé en ce que, à la partie inférieure (17,27) du récipient métallurgique (11,21), il est prévu une courbure (18,28) pour l'amenée de charges liquides.

13. Dispositif pour aciérie selon la revendication 8,
caractérisé en ce que deux récipients métallurgiques (11,21), pouvant être fermés par des couvercles (13,23), sont prévus, lesquels sont raccordés à uniquement une alimentation en énergie électrique et à uniquement un poste d'oxygène ainsi qu'un poste de combustible.

14. Dispositif pour aciérie selon la revendication 13,
caractérisé en ce que le collecteur de gaz d'échappement (61) est agencé sur une ligne (11) séparant les deux récipients (11,21), est monté dans un dispositif tournant (63) de façon que l'embouchure (62) du collecteur de gaz d'échappement (61) puisse être montée, de façon alternative, sur une des ouvertures du coeur du couvercle (15,25).
